# EUROPÄISCHE PATENTSCHRIFT

(11) **EP 1 741 532 B1**
(45) Veröffentlichungstag und Bekanntmachung des Hinweises auf die Patenterteilung: **16.01.2013**
(21) Anmeldenummer: 06013902.9
(22) Anmeldetag: 05.07.2006
(51) Int. Cl.: B28B 7/16, B28B 7/38, B28B 19/00, E03F 5/02

(54) **Verfahren zur Herstellung eines Schachtunterteils**
Method for manufacturing a manhole
Procédé de fabrication d'un regard

(30) Priorität: 08.07.2005 DE 102005032323
(43) Veröffentlichungstag der Anmeldung: 10.01.2007
(73) Patentinhaber: P.V. Betonfertigteilwerke GmbH, 63456 Hanau (DE)
(72) Erfinder: Varvaroussis, Ernestos, 63150 Heusenstamm (DE)
(74) Vertreter: Stoffregen, Hans-Herbert

(56) Entgegenhaltungen:
- EP-A2- 0 755 760
- DE-A1- 2 855 201
- DE-B3- 10 315 560
- US-A- 3 340 126
- US-A- 5 271 193
- US-A- 5 383 311
- US-B1- 6 223 475

## Beschreibung

Die Erfindung bezieht sich auf ein Verfahren zur Herstellung eines Schachtunterteils aus Beton mit individuell gestaltbarem Gerinne unter Verwendung einer Form mit einem von einem Formmantel umgebenen Formkern, auf den zumindest ein das Gerinne des Schachtunterteils vorgebender wieder verwendbarer Formkörper angeordnet wird, auf den vorzugsweise ein eine Entformhilfe bildendes Trennmedium aufgebracht wird, eine Betonmischung in die Form eingefüllt und das so hergestellte Schachtunterteil nach zumindest Teilverfestigung entformt wird.

Ein entsprechendes Verfahren ist der DE-A-103 17 321 zu entnehmen. Der Formkörper, der aus Einzelsegmenten zusammengesetzt sein kann, besteht insbesondere aus einem Hartschaumkunststoff, der aus dem fertigen Schachtunterteil entfernt wie herausgeschlagen wird. Sofern die Einzelsegmente bzw. der Formkörper eine raue Oberfläche aufweisen, kann auf diese eine zugeschnittene Folie oder eine flüssige oder pastöse Substanz aufgebracht werden, die das Entformen erleichtert. Unabhängig hiervon werden der Formkörper bzw. dessen Segmente unmittelbar auf der vorzugsweise dachförmig geneigten Außenseite des Bodens des Formkerns angeordnet und zum Beispiel mittels Schrauben lösbar verbunden.

Nachteil des bekannten Verfahrens ist es, dass das Entfernen des Formkörpers häufig zu Problemen führt. Auch ist festzustellen, dass in Abhängigkeit zum einen von dem Material des nicht wieder verwendbaren Formkörpers und zum anderen von der aufgebrachten Betonmasse ein teilweises Zusammendrücken des Formkörpers erfolgt, so dass eine Nachbearbeitung des Gerinnes nach dem Entformen des Schachtunterteils erforderlich ist.

Aus der AT-U-001 821 ist eine Form für das Herstellen von Schachtunterteilen bekannt. Dabei weist der Formkern eine sich zum Boden des herzustellenden Schachtunterteils hin verjüngende Form auf, wobei an der Außenfläche des Formkerns anliegend wenigstens zwei Gerinneformkörper vorgesehen sind.

Die EP-B-0 755 760 bezieht sich auf ein Verfahren zur Herstellung eines Schachtunterteils aus Beton, gemäβ dem Oberbegriff des Anspruchs 1 und eine Vorrichtung zum Formen von Kanalisationsschächten, bei denen Schacht und Gerinne einen Monolith bilden. Zur Ausbildung des Gerinnes werden auf den Formkern mehrere, eine Form bildende Schablonen angeordnet, über die das Gefälle des Gerinnes vorgegeben wird.

Zur Herstellung von Kanalisationsschächten können vorgefertigte Schachtböden verwendet werden, die in vorhandene Schalumgssysteme einsetzbar sind. Die Schachtböden werden getrennt von den Kanalschächten hergestellt, so dass eine Lagerhaltung erforderlich ist, um Schächte mit individuellem Verlauf und Neigung des Gerinnes bzw. der Berme herstellen zu können (siehe Prospekt PRECO, ZNL P.V. Holding AG, D-31600 Uchte). Dabei besteht der Schachtboden schachtinnenseitig aus Polyurethan und weist rückseitig eine Besplittung mit aus dieser vorstehender Bewehrung auf.

Der US-A-5,383,311 ist eine Auskleidung für einen Betonschacht zu entnehmen, die als selbsttragendes Bauteil zunächst selbständig gefertigt wird. Sodann wird zur Herstellung des Betonschachtes zwischen der Auskleidung und dem Mantel einer Form Beton eingefüllt.

Ein Kunststoff-Formteil als Auskleidungs- oder Abdeckungselement ist der DE-A-28 55 201 zu entnehmen.

Nach der US-B-6,223,475 wird ein Betonschacht mit einer Auskleidung versehen, die getrennt vom Betonschacht hergestellt wird.

Ein Betonschacht wird nach der US-A-5,271,193 innenseitig mit einer Fiberglas enthaltenden Schicht versehen, um einen Schutz gegen Flüssigkeit oder korrosive Gase zu ermöglichen.

Der US-A-3,340,126 ist ein mit Kunststoff ausgekleideter Tank zu entnehmen.

Zum Sanieren eines Schachtes wird nach der DE-B-103 15 560 in diesen ein Rohr eingebracht, das innerhalb des Schachtes ausgerollt wird.

Der vorliegenden Erfindung liegt die Aufgabe zugrunde, ein Verfahren der eingangs genannten Art so weiterzubilden, dass vor Ort Schachtböden mit individuell gestaltbarem Gerinne und Bermenverlauf hergestellt werden können, wobei Nacharbeiten nach dem Entformen bzw. sonstige Arbeiten an dem Schachtunterteil, soweit dessen Berme und Gerinne betroffen sind, nicht erforderlich sind.

Die Aufgabe wird erfindungsgemäß im Wesentlichen dadurch gelöst, dass auf dem wieder verwendbaren Formkörper eine einen Boden des Schachtunterteils bildende in der Form aushärtende Bodenschicht aufgebracht wird, auf die mittelbar oder unmittelbar die Betonmischung in die Form eingefüllt wird. Mittelbar bedeutet dabei, dass auf die Bodenschicht vor deren Aushärten ein eine Verbindung zu dem Beton ermöglichende Verbindungsschicht aufgebracht wird.

Insbesondere werden auf dem Formkern ein Bermendeckel und ein oder mehrere das Gerinne vorgebende Formelemente angeordnet, wobei der Bermendeckel mit dem bzw. den Formelementen den Formkörper bildet.

Abweichend vom vorbekannten Stand der Technik werden zur Ausbildung der Berme und des Gerinnes wiederverwendbare Formkörper benutzt, so dass eine geringere Lagerhaltung erforderlich ist. Gleichzeitig ergibt sich der Vorteil, dass die Formkörper überaus stabil ausgebildet werden können, so dass die Gefahr, dass beim Einfüllen des Betons eine Verformung erfolgt, ausgeschlossen ist. Von besonderem Vorteil ist des Weiteren, dass der Formkörper einen wieder verwendbaren Bermendeckel umfasst, so dass unabhängig von der Gestaltung der Oberfläche des Formkerns gewünschte Neigungen der Berme problemlos herstellbar sind.

Dadurch, dass die Bodenschicht im Vergleich zu Schichten mit vorgefertigten Böden keine Tragwirkung ausüben muss, kann auf zusätzliche Verstärkungsmaßnahmen beim Gießen verzichtet werden.

Nach dem Entformen des Schachtunterteils bedarf es im Bereich des Bodens des Schachtunterteils keiner Bearbeitung mehr, so dass insbesondere ausgeschlossen ist, dass eine Beschädigung des Gerinnes erfolgt, ein Nachteil, der beim Ausschlagen des Formkörpers nach dem gattungsbildenden Stand der Technik gegeben ist. Gleichzeitig können die Berme und das Gerinne aus einem Material bestehen, das auf den Einsatz des Schachtunterteils ausgelegt ist, also z. B. chemisch resistent oder gegenüber Brauchwasser widerstandsfähig ist.

Gegenüber den vorgefertigten Schachtböden ergibt sich der Vorteil, dass unmittelbar vor Ort unter Verwendung einer modularen Bauweise ein Zusammensetzen der Formkörper und somit eine individuelle Gestaltung des Schachtunterteilbodens erfolgen kann, so dass Kostenersparnisse gegeben sind. Auch erübrigt sich ein Transport von vorgefertigten Schachtböden zu den Herstellungsorten der Schachtunterteile.

In Weiterbildung der Erfindung ist vorgesehen, dass ein Kunststoffmaterial zur Bildung der Bodenschicht auf den Formkörper aufgetragen wie aufgespritzt wird. Hierdurch ergibt sich erwähntermaßen der Vorteil, dass eine individuelle Ausbildung des Schachtunterteilbodens in Abhängigkeit von dem Einsatz des Schachtunterteils erfolgt, also eine Auslegung auf die durch das Schachtunterteil fließende Flüssigkeit erfolgt. Insbesondere kann jedoch als Kunststoffmaterial Polyurethan verwendet werden.

Um eine gute Verbindung zwischen dem abzubindenden Beton und der Bodenschicht zu erzielen, ist des Weiteren vorgesehen, dass vor dem Einfüllen des Betons in die Verbindungsschicht z. B. in Form einer Besplittung bzw. Besandung und/oder in die Bodenschicht ein sich abschnittsweise in diese erstreckende Bewehrung eingebracht wird. Hierbei kann es sich um einen oder mehrere Eisendrähte wie -spiralen handeln.

Ist eine Verbindungsschicht, die eine gute Verbindung zwischen der Bodenschicht und dem Beton sicherstellen soll, nicht vorgesehen, so geht die Bewehrung allein von der Bodenschicht aus.

Da der wieder verwendbare Formkörper von hoher Stabilität ist, also die Bodenschicht selbsttragende Funktion beim Herstellen des Schachtunterteils nicht ausüben muss, wie dies bei den nach dem Stand der Technik getrennt hergestellten und zum Herstellungsort des Schachtunterteils zu transportierenden vorgefertigten Schachtböden der Fall ist, kann die Bodenschicht relativ dünn ausgebildet werden.

Dabei sieht die Erfindung insbesondere vor, dass die Bodenschicht mit einer Dicke d mit 1 mm ≤ d ≤ 10 mm ist, insbesondere 2 mm ≤ d ≤ 8 mm aufgebracht wird.

Als Trennmittel selbst kann ein Silikonmaterial verwendet werden, das gleichfalls auf dem Formkörper aufgestrichen bzw. aufgespritzt werden kann. Die Verwendung von Folien oder anderen geeigneten Materialen ist gleichfalls möglich. Sofern jedoch die Bodenschicht selbst sicherstellt, dass ein problemloses Entformen des Schachtunteils möglich ist, kann auf das Trennmittel verzichtet werden.

Weitere Einzelheiten, Vorteile und Merkmale der Erfindung ergeben sich nicht nur aus den Ansprüchen, die in diesen zu entnehmenden Merkmalen - für sich und/oder in Kombination -, sondern auch aus der nachfolgenden Beschreibung eines der Zeichnung zu entnehmenden bevorzugten Ausführungsbeispiels,

Es zeigen:
- Fig. 1:: einen Schnitt durch eine Form zur Herstellung eines Schachtunterteils mit eingefülltem Beton und
- Fig.2:: einen Ausschnitt der Anordnung gemäß Fig. 1.

In der Fig. 1 ist eine Form 10 zur Herstellung eines Kanalisationsschachtunterteils dargestellt. Die Form 10 besteht in bekannter Weise aus einem Formmantel 12, der einen Formkern 14 umgibt. Im Bodenbereich können höhenverstellbare Einsätze 16 vorgesehen sein, um im gewünschten Umfang den oberen Rand des herzustellenden Schachtunterteils zu gestalten.

Der Formmantel 12 kann in gewohnter Weise aus Stahl oder aus Glasfaser verstärktem UP bestehen. Gleiches gilt für den Formkern 14.

Um ein Schachtunterteil vor Ort individuell in Bezug auf die Berme sowie das Gerinne auslegen zu können, ist erfindungsgemäß vorgesehen, dass auf dem Formkern 14 ein wieder verwendbarer Formkörper 18 angeordnet wird, der zum Beispiel aus Kunststoff oder Metall bestehen kann. Der Formkörper 18 umfasst einen Bermendeckel 20 und Verlauf und Geometrie des bzw. der Gerinne vorgebendes Aufsatzgerinne 22. Dabei können der Bermendeckel 20 und das Aufsatzgerinne 22 getrennte Bauteile oder integral ausgebildet sein.

Von den Enden des Aufsatzgerinnes 22 gehen Muffenanschlüsse 24 aus, die in ihrer Dimensionierung und in Abhängigkeit der Verwendung des herzustellenden Schachtunterteils individuell auslegbar sind. Dabei können Muffenanschlüsse 24 und Aufsatzgerinne 22 ebenfalls zusammensetzbare Bauteile sein.

Nach Anordnen des ein- oder mehrteiligen Formkörpers 20 wird bevorzugterweise auf diesen eine Trennschicht 26 aufgebracht. Hierbei handelt es sich insbesondere um eine Substanz auf Silikonbasis. Die Trennschicht 26 kann aufgestrichen oder aufgespritzt werden. Die Verwendung von Trennfolien ist gleichfalls möglich.

Sodann wird eine Bodenschicht 28 aufgetragen, deren Material auf den Einsatzzweck des Schachtunterteils ausgelegt ist. Insbesondere besteht die Bodenschicht 28 aus Kunststoff, wobei bevorzugterweise Polyurethan zu nennen ist. Die Bodenschicht 28 wird vorzugsweise aufgespritzt.

Vor dem Aushärten der Bodenschicht 28 kann diese besplittet bzw. besandet werden, um eine als Verbindungsschicht zu bezeichnende Schicht 30 herzustellen, die eine gute Verbindung zu dem in die Form 10 einzufüllenden Beton 32 sicherstellt. Zusätzlich kann eine Bewehrung 34 vorzugsweise in Form von Eisenspiralen eingebracht werden, die sich bereichsweise sowohl in der Bodenschicht 28 als auch der Besplittung bzw. Besandung erstreckt. Anschließend wird der Beton 32 in die Form 10 gefüllt.

Nach dem erforderlichen Abbinden des Betons 32 erfolgt sodann ein Entformen, wobei der Formkörper 20 problemlos von dem Schachtunterteil entfernt werden kann, um sodann für die Herstellung eines weiteren Schachtunterteil wieder verwendet zu werden.

Die Schichten 26, 28 30 sollten vorzugsweise folgende Dicken aufweisen bzw. aus nachstehenden Materialien bestehen:

| | |
|---|---|
| Trennschicht 26: | 0,01 mm bis 1,0 mm |
| | Silikonhaltiges Trennmaterial, Trennwachs, Trennöle, Trennfolie |
| Bodenschicht 28: | 1- 10 mm, vorzugsweise 2 bis 8 mm |
| | Polyurethan, glasfaserverstärkte ungesättigte Polyesterharze (GS-UP) oder andere Duroplaste |
| Verbindungsschicht 30: | 1 mm bis 6 mm |
| | vorzugsweise durch Besplittung bzw. Besandung gebildet. |

Als Material für den Formkörper kommen insbesondere Stahl oder Kunststoff in Frage. Dabei besteht auch die Möglichkeit, dass der Formkörper aus Einzelteilen zusammengesetzt ist, wobei Steck-, Schraub- oder Magnetverbindungen bevorzugt zu nennen sind, um die Teile zu verbinden.

Bezüglich der Bewehrung ist anzumerken, dass deren Stärke bzw. deren Durchmesser mindestens 3,8 mm betragen sollte.

## Patentansprüche

1. Verfahren zur Herstellung eines Schachtunterteils aus Beton mit individuell gestaltbarem Gerinne unter Verwendung einer Form (10) mit einem von einem Formmantel (12) umgebenen Formkern (14), auf dem zumindest ein das Gerinne des Schachtunterteils vorgebender wieder verwendbarer Formkörper (18) angeordnet wird, auf den vorzugsweise ein eine Entformhilfe bildendes Trennmedium (26) aufgebracht, eine Betonmischung in die Form eingefüllt und das so hergestellte Schachtunterteil nach zumindest Teilverfestigung entformt wird,
**dadurch gekennzeichnet,**
**dass** auf den wieder verwendbaren Formkörper (18) eine einen Boden des Schachtunterteils bildende in der Form aushärtende Bodenschicht (28) aufgebracht wird, auf die mittelbar oder unmittelbar die Betonmischung in die Form eingefüllt wird.

2. Verfahren nach Anspruch 1,
**dadurch gekennzeichnet,**
**dass** auf die Bodenschicht (28) vor deren Aushärten eine eine Verbindung zu dem Beton (32) ermöglichende Verbindungsschicht (30) aufgebracht wird.

3. Verfahren nach Anspruch 2,
**dadurch gekennzeichnet,**
**dass** als Verbindungsschicht (30) eine Besplittung und/oder Besandung benutzt wird.

4. Verfahren nach zumindest einem der vorhergehenden Ansprüche,
**dadurch gekennzeichnet,**
**dass** auf den Formkern (14) ein Bermendeckel (20) und auf diesen ein oder mehrere das Gerinne vorgebende Formelemente (22) angeordnet werden, wobei der Bermendeckel mit den bzw. den Formelementen den Formkörper (18) bilden, wobei vorzugsweise der Bermendeckel und das bzw. die Formelemente integral ausgebildet werden und insbesondere als Formkörper ein solcher aus Kunststoff oder Metall wie Stahl verwendet wird.

5. Verfahren nach zumindest einem der vorhergehenden Ansprüche,
**dadurch gekennzeichnet,**
**dass** ein Kunststoffmaterial zur Bildung der Bodenschicht auf den Formkörper aufgetragen wird, wobei insbesondere das Kunststoffmaterial auf den Formkörper aufgespritzt wird.

6. Verfahren nach zumindest einem der vorhergehenden Ansprüche,
**dadurch gekennzeichnet,**
**dass** als Kunststoffmaterial Polyurethan verwendet wird.

7. Verfahren nach zumindest einem der vorhergehenden Ansprüche,
**dadurch gekennzeichnet,**
**dass** als Formkörper (18) ein mehrteiliger Körper verwendet wird, dessen Teile durch Steck-, Schraub- oder Magnetverbindung verbunden werden.

8. Verfahren nach zumindest einem der vorhergehenden Ansprüche,
**dadurch gekennzeichnet,**
**dass** vor dem Einfüllen der Betonmischung in die Verbindungsschicht (30) wie Besplittung bzw. Besandung und/oder die Bodenschicht (28) eine sich abschnittsweise in dieser erstreckende Bewehrung eingebracht wird, wobei vorzugsweise als Bewehrung ein oder mehrere Eisendrähte wie -spiralen verwendet werden.

9. Verfahren nach zumindest einem der vorhergehenden Ansprüche,
**dadurch gekennzeichnet,**
**dass** die Bodenschicht (28) mit einer Dicke d mit 1 mm ≤ d ≤ 10 mm, insbesondere 2 mm ≤ d ≤ 8 mm aufgebracht wird.

10. Verfahren nach zumindest einem der vorhergehenden Ansprüche,
**dadurch gekennzeichnet,**
**dass** als Trennmedium ein Silikonmaterial verwendet wird.

## Claims

1. Method for making a manhole bottom section of concrete with individually designable channel using a mold (10) with a mold core (14) surrounded by a mold shell (12), on which core is arranged at least one reusable mold body (18) predetermining the channel of the manhole bottom, on which mold body is preferably applied a separation medium (26) forming a mold removal aid, where a concrete mixture is being poured into the mold and the manhole bottom section thus made is removed from the mold after at least partial solidification,
**wherein**
a bottom layer (28) forming a bottom of the manhole bottom section and setting inside the mold is deposited onto the reusable mold body (18), onto which bottom layer the concrete mixture is poured indirectly or directly into the mold.

2. Method according to Claim 1,
**wherein**
a connecting layer (30) permitting a connection to the concrete (32) is deposited onto the bottom layer (28) before it sets.

3. Method according to Claim 2,
**wherein**
a gravel or sand layer is used as the connecting layer (30).

4. Method according to at least one of the preceding claims,
**wherein**
a berm cover (20) is arranged on the mold core (14) and on said berm cover one or more mold elements (22) predetermining the channel are arranged, where the berm cover with the mold element(s) form the mold body (18), where preferably the berm cover and the mold element(s) are designed integrally and in particular a mold body of plastic or metal such as steel is used.

5. Method according to at least one of the preceding claims,
**wherein**
a plastic material is deposited onto the mold body to form the bottom layer, where in particular the plastic material is sprayed into the mold body.

6. Method according to at least one of the preceding claims,
**wherein**
polyurethane is used as the plastic material.

7. Method according to at least one of the preceding claims,
**wherein**
a multi-part body is used as the mold body (18), the parts of which are connected by plug, bolted or magnetic connection.

8. Method according to at least one of the preceding claims,
**wherein**
before pouring of the concrete mixture into the connecting layer (30) such as gravel or sand and/or into the bottom layer (28), a reinforcement extending in sections inside said connecting or said bottom layer is emplaced, where one or more iron wires such as coils are preferably used for the reinforcement.

9. Method according to at least one of the preceding claims,
**wherein**
the bottom layer (28) is deposited with a thickness d of 1 mm ≤ d ≤ 10 mm, in particular 2 mm ≤ 8 mm.

10. Method according to at least one of the preceding claims,
**wherein**
a silicone material is used as the separation medium.

## Revendications

1. Procédé destiné à fabriquer une partie inférieure d'un regard d'égout en béton, avec une rigole individuellement façonnable, par mise en oeuvre d'un moule (10) avec un noyau de moule (14) entouré d'un surmoule (12) et sur lequel est disposé au moins un corps de moule (18) réutilisable façonnant la rigole de la partie inférieure du regard d'égout et sur lequel est de préférence appliqué un agent séparateur (26) constituant une aide au démoulage, sachant qu'un mélange de béton est versé dans le moule et que la partie inférieure du regard d'égout ainsi fabriquée est démoulée après au moins durcissement partiel,
**caractérisé en ce**
**que** sur le corps de moule (18) réutilisable est appliquée une couche de fond (28) formant un fond de la partie inférieure du regard d'égout et durcissant dans le moule, et sur laquelle le mélange de béton est versé indirectement ou directement dans le moule.

2. Procédé selon la revendication 1,
**caractérisé en ce**
**que** sur la couche de fond (28), avant son durcissement, est appliquée une couche de liaison (30) permettant une liaison avec le béton (32).

3. Procédé selon la revendication 2,
**caractérisé en ce**
**qu'**une couche de gravillons et/ou une couche de sable est/sont utilisée(s) en tant que couche de liaison (30).

4. Procédé selon au moins une des revendications précédentes,
**caractérisé en ce**
**que** sur le noyau de moule (14) sont disposés un couvercle de banquette (20) et sur celui-ci un ou plusieurs élément(s) de moule (22) façonnant la rigole, sachant que le couvercle de banquette forme le corps de moule (18) avec le ou les élément(s) de moule, et que de préférence le couvercle de banquette et le ou les élément(s) de moule forment un ensemble et qu'en particulier est utilisé un corps de moule en matière synthétique ou en métal tel que de l'acier.

5. Procédé selon au moins une des revendications précédentes,
**caractérisé en ce**
**qu'**un matériau synthétique est appliqué pour former la couche de fond sur le corps de moule, le matériau synthétique étant en particulier appliqué au pistolet sur le corps de moule.

6. Procédé selon au moins une des revendications précédentes,
**caractérisé en ce**
**que** du polyuréthanne est utilisé en tant que matériau synthétique.

7. Procédé selon au moins une des revendications précédentes,
**caractérisé en ce**
**qu'**en tant que corps de moule (18) est utilisé un corps en plusieurs pièces dont les pièces sont reliées par raccords à emboîtement, vissés ou magnétiques.

8. Procédé selon au moins une des revendications précédentes,
**caractérisé en ce**
**qu'**avant de verser le mélange de béton dans la couche de liaison (30), telle qu'une couche de gravillons ou une couche de sable, et/ou dans la couche de fond (28), est placée une armature s'étendant partiellement dans ladite/lesdites couche(s), sachant que de préférence un ou plusieurs fil(s) de fer, tels que des spirales de fil de fer, est/sont utilisés en tant qu'armature.

9. Procédé selon au moins une des revendications précédentes,
**caractérisé en ce**
**que** la couche de fond (28) est appliquée sur une épaisseur d telle que 1 mm ≤ d ≤ 10 mm, en particulier 2 mm ≤ d ≤ 8 mm.

10. Procédé selon au moins une des revendications précédentes,
**caractérisé en ce**
**qu'**un matériau à la silicone est utilisé en tant qu'agent séparateur.
